# EUROPÄISCHE PATENTANMELDUNG

(11) **EP 0 235 080 A1**
(43) Veröffentlichungstag der Anmeldung: **02.09.1987**
(21) Anmeldenummer: 87810048.6
(22) Anmeldetag: 26.01.1987
(51) Int. Cl.: D06P 1/62, D06P 1/64, D06P 1/613, D06P 3/24, D06L 3/12

(54) **Färbereihilfsmittel und seine Verwendung beim Färben oder optischen Aufhellen von synthetischen stickstoffhaltigen Fasermaterialien**

(30) Priorität: 31.01.1986 CH 364/86
(71) Anmelder: CIBA-GEIGY AG, 4002 Basel (CH)
(72) Erfinder: Abel, Heinz, CH-4153 Reinach (CH); Raisin, Helmut, CH-4125 Riehen (CH)

(57) **Zusammenfassung**

Es werden Hilfsmittelgemische zum Färben oder optisch Aufhellen von synthetischen stickstoffhaltigen Fasermaterialien beschrieben, welche mindestens (A) ein Sulfonat von einem Polycarbnsäureester, (B) ein anionisches Tensid, (C) ein nichtionogenes Tensid und (D) ein mit Wasser mischbares, organisches polares Lösungsmittel enthalten. Diese Mittel werden besonders zum Färben oder optisch Aufhellen von Polyamidfasern verwendet.

## Beschreibung

Die vorliegende Erfindung betrifft neue Färbereihilfsmittel sowie ihre Verwendung beim Färben oder optischen Aufhellen von synthetischen stickstoffhaltigen Fasermaterialien, besonders Teppichen aus Polyamid.

Foulardierhilfsmittel für stickstoffhaltige Fasermaterialien haben den Nachteil bei niedrigen Einsatzmengen (oekologischer Aspekt) in ihrem Netzvermögen unzufriedenstellend und für mit Polytetrafluorethylen beschichtete stickstoffhaltige Fasermaterialien völlig ungenügend zu sein. Es mussten deshalb grosse Mengen an Netzmitteln in der Vorbehandlung eingesetzt werden, welche dann zu übermässigen Retardiereffekten oder unruhigen Färbungen führten.

Es wurde nun überraschenderweise ein neues Färbereihilfsmittel gefunden, welches auch in geringen Mengen ein sehr gutes Netzvermögen besitzt aber die angeführten Nachteile nicht aufweist. Das neue Hilfsmittel schäumt im Dämpfer genügend stark auf, um einen Frostingekkeft zu verhindern. Durch die geringe Einsatzmenge bleibt beim Auswaschen das Schäumen gering und die ökologische Belastung ist dementsprechend kleiner.

Gegenstand der Erfindung ist demnach ein Färbereihilfsmittel für synthetische stickstoffhaltige Fasermaterialien, welches mindestens
(A) ein Sulfonat von einem Polycarbonsäureester
(B) ein anionisches Tensid
(C) ein nichtionogenes Tensid und
(D) ein mit Wasser mischbares organisches, polares Lösungsmittel enthält.

Zusätzlich zu den genannten Komponenten (A), (B), (C) und (D) kann das erfindungsgemässe Hilfsmittelgemisch noch Wasser und (E) ein Verdickungsmittel enthalten.

Bevorzugte Hilfsmittelgemische enthalten die Komponenten (A), (B), (C), (D) und Wasser.

Als Komponente (A) kommen vorzugsweise Sulfonate von Dicarbonsäureestern wie ein Sulfobernsteinsäure-bis-alkylester mit 8 bis 22 C-Atomen je Alkylteil, z.B. der Sulfobernsteinsäure-bis-octylester oder auch Sulfobernsteinsäureamide in Betracht. Diese Ester liegen vorzugsweise in Form ihrer Alkali- oder Ammoniumsalze vor.

Die anionischen Tenside der Komponente (D) sind vorzugsweise Derivate von Alkylenoxyaddukten, wie z.B. saure Etherguppen oder vorzugsweise Estergruppen von anorganischen oder organischen Säuren enthaltende Anlagerungsprodukte von Alkylenoxiden, besonders Ethylenoxid und/oder Propylenoxid oder auch Styroloxid an aliphatische Kohlenwasserstoffreste mit insgesamt mindestens 4 Kohlenstoffatomen aufweisende organische Hydroxyl-, Carboxyl-, Amino- und/oder Amidoverbindungen bzw. Mischungen dieser Stoffe. Diese sauren Ether oder Ester können als freie Säuren oder als Salze, z.B Alkalimetall-, Erdalkalimetall-, Ammonium- oder Aminsalze vorliegen.

Die Herstellung dieser anionischen Tenside erfolgt nach bekannten Methoden, indem man z.B. an die genannten organischen Verbindungen mindestens 1 Mol, vorzugsweise mehr als 1 Mol, z.B. 2 bis 60 Mol, Ethylenoxid oder Propylenoxid oder alternierend in beliebiger Reihenfolge Ethylenoxid oder Propylenoxid anlagert und anschliessend die Anlagerungsprodukte verethert bzw. verestert und gegebenenfalls die Ether bzw. die Ester in ihre Salze überführt. Als Grundstoffe kommen höhere Fettalkohole, d.h. Alkanole oder Alkenole je mit 8 bis 22 Kohlenstoffatomen, zwei- bis sechswertige aliphatische Alkohole von 2 bis 9 Kohlenstoffatomen, alicyclische Alkohole, Phenylphenole, Benzylphenole, Alkylphenole mit einem oder mehreren Alkylsubstituenten, der, bzw. die zusammen mindestens 4 Kohlenstoffatome aufweisen, Fettsäuren mit 8 bis 22 Kohlenstoffatome, Amine, die aliphatische und/oder cycloaliphatische Kohlenwasserstoffreste von mindestens 8 Kohlenstoffatomen aufweisen, besonders derartige Reste aufweisende Fettamine, Hydroxyalkylamine, Hydroxyalkylamide und Aminoalkylester von Fettsäuren oder Dicarbonsäuren und höher alkylierter Aryloxycarbonsäuren in Betracht.

Beispielsweise kommen als anionische Tenside in Frage:
- sulfatierte aliphatische Alkohole, deren Alkylkette 8 bis 18 Kohlenstoffatome aufweist, z.B. sulfatierter Laurylalkohol;
- sulfatierte ungesättigte Fettsäuren oder Fettsäurenniederalkylester, die im Fettrest 8 bis 20 Kohlenstoffatome aufweisen, z.B. Rizinolsäure und solche Fettsäuren enthaltende Oele, z.B. Rizinusöl;
- Alkylsulfonate, deren Alkylkette 8 bis 20 Kohlenstoffatome enthält, z.B. Dodecylsulfonat;
- Alkylarylsulfonate mit geradkettiger oder verzweigter Alkylkette mit mindestens 6 Kohlenstoffatomen, z.B. Dodecylbenzolsulfonate oder 3,7-Diisobutyl-naphthalinsulfonate;
- die als Seifen bezeichneten Alkalimetall-, Ammonium- oder Aminsalze von Fettsäure mit 10 bis 20 Kohlenstoffatomen, z.B. Kolophoniumsalze;
- Ester von Polyalkoholen, insbesondere Mono- oder Diglyceride von Fettsäuren mit 12 bis 18 Kohlenstoffatomen, z.B. Monoglyceride der Laurin-, Stearin- oder Oelsäure, und
- die mit einer organischen Dicarbonsäure wie z.B. Maleinsäure oder Sulfobernsteinsäure, vorzugsweise jedoch mit einer anorganischen mehrbasischen Säure wie o-Phosphorsäure oder Schwefelsäure in einem sauren Ester übergeführten Anlagerungsprodukte von 1 bis 60 Ethylenoxid und/oder Propylenoxid an Fettamine, Fettsäuren oder Fettalkohole je mit 8 bis 22 Kohlenstoffatomen, an Alkylphenole mit 4 bis 16 Kohlenstoffatomen in der Alkylkette oder an drei- bis sechswertigen Alkanole mit 3 bis 6 Kohlenstoffatomen.

Gut geeignete anionische Tenside der Komponente (B) sind saure Ester oder deren Salze eines Polyadduktes von 2 bis 30 Mol Ethylenoxid an 1 Mol Fettalkohol mit 8 bis 22 Kohlenstoffatomen oder an 1 Mol eines Phenols, das mindestens eine Benzylgruppe, eine Phenylgruppe oder vorzugsweise eine Alkylgruppe mit mindestens 4 Kohlenstoffatomen aufweist, wie z.B. Benzylphenol, Dibenzylphenol, Dibenzyl-(nonyl)phenyl, o-Phenylphenol, Butylphenol, Tributylphenol, Octylphenol, Nonylphenol, Dodecylphenol oder Pentadecylphenol, wobei diese sauren Ester einzeln oder als Gemisch verwendet werden können.

Bevorzugte Komponenten (B) entsprechend der Formel
(1) Y―O―(CH₂CH₂O ₘX,
worin Y Alkenyl oder vorzugsweise Alkyl mit 8 bis 22 vorzugsweise 8 C-Atomen, Alkylphenyl mit 4 bis 16 Kohlenstoffatomen im Alkylteil oder o-Phenylphenyl, X den Säurerest einer anorganischen, Sauerstoff enthaltenden Säure wie z.B. Phosphorsäure oder vorzugsweise Schwefelsäure oder auch den Rest einer organischen Säure und m 2 bis 40, vorzugsweise 2 bis 15 bedeuten. Der Alkylrest im Alkylphenyl befindet sich vorzugsweise in para-Stellung. Die Alkylreste im Alkylphenyl können Butyl, Hexyl, n-Octyl, n-Nonyl, p-tert. Octyl, p-iso-Nonyl, Decyl oder Dodecyl sein. Bevorzugt sind die Alkylreste mit 8 bis 12, insbesondere mit 8 oder 9 C-Atomen.

Die Fettalkohole zur Herstellung der anionischen Tenside der Formel (1) sind z.B. solche mit 8 bis 22, insbesondere mit 8 bis 18 Kohlenstoffatomen, wie Octyl-, Decyl-, Lauryl-, Tridecyl-, Myristyl-, Cetyl-, Stearyl-, Oleyl-, Arachidyl- oder Behenylalkohol. Bevorzugt ist der Laurylalkohol.

Der Säurerest X leitet sich beispielsweise von niedermolekularen Dicarbonsäure ab, wie z.B. Maleinsäure, Bernsteinsäure oder Sulfobernsteinsäure und ist über eine Esterbrücke mit dem Ethylenoxyteil des Moleküls verbunden. Insbesondere leitet sich X jedoch von anorganischen mehrbasischen Säuren, wie Orthophosphorsäure und insbesondere Schwefelsäure ab. Der Säurerest X kann in Salzform, d.h. z.B. als Alkalimetall-, Ammonium- oder Aminsalz, vorliegen.

Beispiele für solche Salze sind Lithium-, Natrium-, Kalium-, Ammonium-, Trimethylamin-, Ethanolamin-, Diethanolamin- oder Triethanolaminsalze.

Weitere bevorzugte Komponenten (B) sind anionische Tenside der Formel worin Y₁ Octyl oder Nonyl bedeutet, m₁ 2 bis 15 ist und X₁ sich von Schwefelsäure oder vorzugsweise von o-Phosphorsäure ableitet und die Tenside als freie Säuren, Natrium- oder Ammoniumsalze vorliegen. Von besonderem Interesse ist der saure Phosphorsäureester des Anlagerungsproduktes von 5 bis 12 Mol Ethylenoxid an 1 Mol p-Nonylphenol.

Die anionischen Tenside der Komponenten (B) können allein oder als Mischungen untereinander eingesetzt werden.

Das nichtionogene Tensid (C) ist ein Aminoxid der Formel worin R Alkyl mit 8 bis 22 vorzugsweise 12 bis 18 C-Atomen und R₁ Alkyl mit 1 bis 4 C-Atomen bedeuten. R₁ ist vorzugsweise Methyl.

Als mit Wasser mischbare, organische polare Lösungsmitel (D) kommen z.B. in Betracht; einwertige und zweiwertige aliphatische C₁-C₆-Alkohole wie Methanol, Ethanol, die Propanole, Isobutanol, 1,3-Butandiol oder 1,2-Pentandiol; Alkylenglykole wie Ethylenglykol, Propylenglykol oder Dipropylenglykol; Monoalkylether von Glykolen wie Ethylenglykolmonomethyl-, -ethyl- oder -butylether, Diethylenglykolmonomethyl-, -monoethyl- oder -monobutylether und Tetraethylenglykolmonobutylether; Ketone wie Aceton, Methylethylketon, Cyclohexanon, Diaceton-alkohol oder 1-Methyl-2-pyrrolidon; Ether und Acetale wie Diisopropylether, Diphenyloxid, Dioxan, Tetrahydrofuran, ferner Tetrahydrofurfurylalkohol, Pyridin, Acetonitril, γ-Butyrolacton, N,N-Dimethylformamid, N,N-Dimethylacetamid, Tetramethylharnstoff, Tetramethylensulfon u.a.. Auch Mischungen der genann17ten Lösungsmittel können verwendet werden. Bevorzugt sind Diacetonalkohol, Isopropanol, Dipropylenglykol, 1,3-Butandiol, 1,2-Pentandiol, Diethylenglykol- und Tetraethylenglykolmonobutylether sowie 1-Methyl-2-pyrrolidon.

Die Verdickungsmittel (E) sind die üblichen, in der Textilfärberei verwendbaren Mittel wie sie in der einschlägigen Literatur, z.B. in Ullmanns Encyklopädie der technischen Chemie (1951) 7, 80 oder 17, 107 oder 192 beschrieben sind. Zu erwähnen sind z.B. Alginate, natürliches bzw. depolymerisiertes Guarmehl, Carboxymethyl-Guar, Guarphosphat, kationaktive Guar-Derivate und Johannisbrotkernmehl.

Bevorzugte Hilfsmittel enthalten mindestens folgende Komponenten:
(Aa) einen Sulfobernsteinsäure-bis-alkylester mit 8 bis 22, vorzugsweise 8-12 C-Atomen je Alkylteil
(Bb) eine Verbindung der Formel
   (4) Y₁-O-(CH₂CH₂O)ₘ-SO₃⊖
   worin Y₁ Alkyl mit 8 bis 14 C-Atomen und m 2 bis 15, vorzugsweise 3 bedeuten
(Cc) ein Aminoxid der Formel (3), worin R den Lauryl- und R₁ den Methylrest bedeuten und
(Dd) Diacetonalkohol oder Isopropanol.

Zusätzlich zu den Komponenten (Aa), (Bb), (Cc) und (Dd) kann das neue Färbereihilfsmittel noch Wasser enthalten.

Die erfindungsgemässen Färbereihilfsmittel enthalten, bezogen auf das Gemisch, vorteilhaft
10 bis 30 Gew.-% der Komponente (A)
25 bis 50 Gew.-% der Komponente (B)
5 bis 20 Gew.-% der Komponente (C)
5 bis 20 Gew.-% der Komponente (D) und
0 bis 55 Gew.-% Wasser.

Die neuen Färbereihilfsmittel können durch einfaches Verrühren der Komponenten (A), (B), (C), (D) und gegebenenfalls Wasser und (E) hergestellt werden, wobei homogene klare Mischungen erhalten werden, die bei Raumtemperatur lagerstabil sind.

Die neuen Färbereihilfsmittel werden insbesondere als schaumarme Netzmittel beim Färben von synthetischen, stickstoffhaltigen Fasermaterialien eingesetzt. Als synthetisches stickstoffhaltiges Fasermaterial ist insbesondere Textilmaterial aus synthetischen Polyamidfasern z.B. solche aus ε-Coprolactam, aus Adipinsäure und Hexamethylendiamin, aus ω-Aminoundecansäure und aromatischen Polyamidfasern, die sich z.B. von Poly- (metaphenylen-isophthalamid) ableiten, und besonders Teppichen aus Polyamid, deren Fasern auch mit Polytetrafluorethylen beschichtet sein können, zu erwähnen.

Gegenstand der vorliegenden Erfindung ist demnach auch ein Verfahren zum Färben oder optischen Aufhellen von stickstoffhaltigen Fasermaterialien mit dafür üblichen Farbstoffen bzw. optischen Aufhellern, das dadurch gekennzeichnet ist, dass man das Fasermaterial in Gegenwart des erfindungsgemässen Hilfsmittelgemisches färbt bzw. optisch aufhellt.

Die Einsatzmengen, in denen das erfindungsgemässe Hilfsmittelgemisch den Färbebädern zugesetzt wird, bewegen sich zwischen 1 und 20 g pro Liter Färbeflotte.

Die erfindungsgemäss verwendbaren Färbeflotten können noch alle für den Einsatz in der Teppichindustrie geeigneten Chemikalien wie Veredlungs- und Schutzmittel, griffgebende Antistatisch-, Antisoil- oder Soilreleasemittel enthalten.

Die erfindungsgemäss zu behandelnden Fasermaterialien sind vorzugsweise Teppichmaterialien wie Velour- oder Schlingenflorteppiche aus synthetischem Polyamid.

Vorteilhafterweise kann man für die Behandlung von Teppichen vor dem Färben bzw. optischen Aufhellen das Substrat mit einem erfindungsgemässen, aus den Komponenten (A), (B), (C) und (D) bestehenden Hilfsmittelgemisch oder ein nichtionogenes Tensid z.B. ein C₈-C₂₂-Fettsäurealkanolamid oder ein Anlagerungsprodukt von 1 bis 100 Mol Ethylenoxid an 1 Mol eines C₈-C₂₂-Fettalkahols oder eines C₄-C₁₆-Alkylphenols oder einer C₈-C₂₂-Fettsäure enthaltenden Vorbehandlungsflotte vorfoulardieren. Dabei erfolgt die Imprägnierung bei einer Flottenaufnahme von 40 bis 120, vorzugsweise 50 bis 100 Gewichtsprozent. Der anschliessende Färbeflotteauftrag beträgt in der Regel 150 bis 500, vorzugsweise 200 bis 350 Gewichtsprozent. Danach wird das Textilgut einer Hilfsbehandlung, vorzugsweise Dampfbehandlung unterworfen. Die Hitzebehandlung erfolgt durch Dämpfen bei 98 bis 120°C, wobei die Dämpfzeit 1 bis 10 Minuten beträgt.

Im Anschluss an die Hitzbehandlung kann man das behandelte Fasermaterial in üblicher Weise auswaschen um nicht-fixierten Farbstoff bzw. optischen Aufheller oder nicht-fixierte Ausrüstmittel zu entfernen. Man behandelt dazu das Substrat beispielsweise bei 40 bis 80°C in einer wässrigen Flotte oder Lösung, welche Seife oder synthetisches Waschmittel enthält. Man erhält nach dem erfindungsgemässen Verfahren mit Hilfe der Färbereihilfsmittel egale frostingfreie Färbungen.

Für das erfindungsgemässe Färben in Betracht kommende übliche Farbstoffe sind z.B. Substantivfarbstoffe, Säurefarbstoffe, Metallkomplexfarbstoffe, Dispersionsfarbstoffe, Küpenfarbstoffe und basische Farbstoffe. Bevorzugt sind anionische Farbstoffe. Bei diesen Farbstoffen handelt es sich beispielsweise um Salze schwermetallhaltiger oder vorzugsweise metallfreier Mono-, Di- oder Polyazofarbstoffe einschliesslich der Formazanfarbstoffe sowie der Anthrachinon-, Xanthen-, Nitro-, Triphenyl-methan-, Naphthochinonimin- und Phthalocyaninfarbstoffe. Der anionische Charakter dieser Farbstoffe kann durch Metallkomplexbildung allein und/der vorzugsweise durch saure, salzbildende Substituenten, wie Carbonsäuregruppen, Schwefelsäure- und Phosphonsäureestergruppen, Phosphonsäuregruppen oder Sulfonsäuregruppen bedingt sein. Diese Farbstoffe können im Molekül auch sogenannte reaktive Gruppierungen, welche mit dem zu färbenden Fall eine kovalente Bindung eingehen, aufweisen. Bevorzugt sind die sogenannten sauren metallfreien Farbstoffe. Letztere enthalten vorzugsweise nur eine einzige Sulfonsäuregruppe.

Von Interesse sind auch die 1:1- oder 1:2-Metallkomplexfarbstoffe. Die 1:1-Metallkomplexfarbstoffe weisen vorzugsweise eine oder zwei Sulfonsäuregruppen auf. Als Metall enthalten sie ein Schwermetallatom wie z.B. Kupfer, Nickel oder insbesondere Chrom. Bevorzugt sind 1:2-Kobalt- oder 1:2-Chromkomplexe von Monoazofarbstoffen, die Säureamid-, Alkylsulfonyl- oder insgesamt eine einzige Sulfonsäuregruppe aufweisen.

Es können auch Mischungen von mindestens zwei oder drei Farbstoffen erfindungsgemäss verwendet werden, wobei egale und farbstarke Mischtonfärbungen einschliesslich einer Dichromie- oder Trichromiefärbung hergestellt werden könne. Unter Trichromie wird vor allem eine Dreierkombination der Grundfarben Gelb (bzw. Orange), Rot und Balu verstanden. Als blaue Komponente hat sich insbesondere mindestens ein Farbstoff der Formel worin W Wasserstoff oder Methyl und von Y₁ und Y₂ eines C₂-C₄-Alkanoylamino oder C₂-C₄-Hydroxyalkylsulfphamoyl und das andere Wasserstoff oder Methyl bedeuten, und vor allem ein Farbstoff der Formel worin W Wasserstoff oder vorzugsweise Methyl ist, oder eine Farbstoffmischung aus dem Farbstoff der Formel (6) und einem Farbstoff der Formel worin von Y₃ und Y₄ eines Acetylamino oder vorzugsweise Propionylamino und das andere Wasserstoff sind, als sehr vorteilhaft erwiesen. Die Farbstoffe der Formeln (5), (6) oder (7) liegen als freie Säuren oder vorzugsweise als Salze z.B. als Alkalimetall- oder Ammoniumsalze vor. Das Verhältnis der Farbstoffe der Formeln (6) und (7) ist vorteilhafterweise 80:20 bis 20:80, vorzugsweise 60:40 bis 40:60.

Beispiele für erfindungsgemäss verwendbare Farbstoffe sind auch in Colour Index, 3. Auflage, 1971, Band 4, beschrieben.

Die Hilfsmittelgemische können auch beim Weisstönen ungefärbter Fasermaterialien mit optischen Aufhellern eingesetzt werden. Es können optische Aufheller aus der Stilben-, Pyrazolin-, Triazolyl- oder Benzoxazolylreihe verwendet werden.

Als Ausrüstmittel, welche mit dem erfindungsgemässen Färbeverfahren appliziert werden können, kommen alle für den Einsatz in der Textilindustrie geeigneten Chemikalen, wie Veredlungs-, Binde-, Weichgriff-, Schutz-, Reinigungs- und Schlichtemittel in Frage. Beispielsweise kann man Flammschutz-, Hydrophobier-, Oleophobier-, Knitterfest-, Pflegeleicht-, Steifmachungs-, Antisoil- oder Soilreleasemittel sowie Antistatika applizieren.

Die Behandlungsflotten können auch übliche Zusätze, zweckmässig Elektrolyte wie Salze, z.B. Natriumsulfat, Ammoniumsulfate, Natrium- oder Ammoniumphosphate oder -polyphosphate, Ammoniumacetat oder Natriumacetat und/oder Säuren, wie z.B. Mineralsäuren, wie Schwefelsäure oder Phosphorsäure, oder organische Säuren, zweckmässig niedere aliphatische Carbonsäuren, wie Ameisen-, Essig- oder Oxalsäure enthalten. Die Säuren dienen vor allem der Einstellung des pH-Wertes der erfindungsgemäss verwendeten Flotten, der in der Regel, je nach Farbstoff, zu erzielenden Farbtiefe und Art des Substrates 5 bis 8 beträgt.

Je nach dem gewünschten Effekt können die Behandlungsflotten noch weitere Zusätze oder Hilfsstoffe wie Katalysatoren, Harnstoff, Oxydationsmittel, Lösungsmittel, Retardiermittel, Dispergiermittel oder Emulgiermittel enthalten.

Die die erfindungsgemässen Hilfsmittelgemische enthaltenden Färbeflotten können nach den verschiedensten Anwendungstechniken gleichmässig auf die Fasermaterialien aufgebracht werden. Als Beispiele einiger Möglichkeiten seien erwähnt:
Imprägnieren nach dem Giessverfahren, gegebenenfalls Hineinsaugen, Aufrollen, Saugen, Rakeln mit feststehenden Messern bzw. Rollrakeln (ein- oder beidseitig), Foulardieren, Hineinpressen, Drucken, Sprühen, Tauchen und Pflatschen.

Das Vornetzen des Fasermaterials mit erfindungsgemässen Hilfsmittelgemischen führt im Gegensatz zum Vornetzen mit starken Netzmitteln, wie beim Einsatz konventioneller Foulardierhilfsmitteln sonst üblich, zu keinen starken Retardiereffekten.

In den nachfolgenden Beispielen sind Prozente, wenn ncihts anderes vermerkt ist, Gewichtsprozente.

Beispiel 1: Ein mit Wasser eingenetzter und auf 100% Feuchtigkeitsaufnahme abgequetschter Polyamid-6,6-Teppich wird im Giessverfahren mit einer wässrigen Flotte, welche 1,2 g/l eine Farbstoffes der Formel 0,8 g/l eines Farbstoffes der Formel 0,2 g/l eines Farbstoffes der Formel 0,08 g/l eines Farbstoffes der Formel 0,45 g/l Sulfobernsteinsäure-bis-octylester(Na-Salz)
1,25 g/l Na-Lauryltriglykolethersulfat
0,22 g/l Lauryldimethylaminoxid
0,30 g/l Diacetonalkohol
2,00 g/l eines Verdickungsmittels, z.B. Carboxymethyl-Guar
1,00 g/l Natriumacetat, sowie
Essigsäure zur Einstellung der Flotte auf einen pH-Wert von 5,5 enthält, bis zu einer Flottenaufnahme von 300 % inprägniert.

Danach wird der Teppich mit Sattdampf bei 100°C während 5 Minuten behandelt und anschliessend mit Wasser von 80°C gespült und bei 100°C auf einem Siebtrommeltrockner getrocknet.

Man erhält eine beigefarbene egale Färbung frei von Frosting.

Beispiel 2: Ein mit einem TEFLON Produkt (z.B. Antron® plus der Firma Du Pont) ausgerüsteter Polyamid-6,6-Teppich wird auf einem Jet-Bulker bei 70°C in einer wässrigen Flotte, welche pro Liter 1 g des Anlagerungsproduktes von 9 Mol Ethylenoxid an 1 Mol Nonylphenol enthält, vorgenetzt und auf eine Flottenaufnahme von 50 % abgesaugt.

Danach wird der Teppich mit einer wässrigen Flotte, welche
1,50 g/l eines Farbstoffes der Formel (1A)
1,50 g/l eines Farbstoffes der Formel (1C)
0,60 g/l eines Farbstoffes der Formel (1D)
0,30 g/l Sulfobernsteinsäure-bis-octylester (Na-Salz)
0,83 g/l Na-Lauryltriglykolethersulfat
0,15 g/l Lauryldimethylaminoxid
0,20 g/l Diacetonalkohol, sowie Essigsäure zur Einstellung der Flotte auf einen pH-Wert von 5,5 enthält, bis zu einer Flottenaufnahme von 350 % imprägniert. Danach wird der Teppich mit einer Warenlaufgeschwindigkeit von 10 m/Minute in einen Horizontaldämpfer geführt und bei 100°C mit Sattdampf während 4 Minuten behandelt. Anschliessend wird der Teppich gespült und getrocknet. Man erhält einen gleichmässig und egal grüngefärbten Teppich.

Verwendet man in den Beispielen 1 und 2 anstelle des Diacetonalkohols die gleiche Menge 1,3-Butandiol, 1,2-Pentandiol, Diethylen- oder Tetraethylenglykolmonobutylether, Dipropylenglykol oder 1-Methyl-2-pyrrolidon, dann erhält man gleich egale Färbungen.

## Patentansprüche

1. Hilfsmittelgemisch zum Färben oder optischen Aufhellen von synthetischen stickstoffhaltigen Fasermaterialien, dadurch gekennzeichnet, dass es mindestens
(A) ein Sulfonat von einem Polycarbonsäureester,
(B) ein anionisches Tensid
(C) ein nichtionogenes Tensid und
(D) ein mit Wasser mischbares, organische polares Lösungsmittel enthält.

2. Hilfsmittelgemisch gemäss Anspruch 1, dadurch gekennzeichnet, dass es zusätzlich Wasser enthält.

3. Hilfsmittelgemisch gemäss einem der Ansprüche 1 und 2, dadurch gekennzeichnet, dass es zusätzlich als Komponente (E) ein Verdickungsmittel enthält.

4. Hilfsmittelgemisch gemäss einem der Ansprüche 1 bis 3, dadurch gekennzeichnet, dass es als Komponente (A) ein Sulfonat eines Dicarbonsäureesters enthält.

5. Hilfsmittelgemisch gemäss einem der Ansprüche 1 bis 4, dadurch gekennzeichnet, dass es als Komponente (B) einen sauren Ester oder dessen Salz eines Polyadduktes von 2 bis 30 Mol Ethylenoxid an 1 Mol Fettalkohol mit 8 bis 22 C-Atomen enthält.

6. Hilfsmittelgemisch gemäss Anspruch 5, dadurch gekennzeichnet, dass es als Komponente (B) eine Verbindung der Formel
Y-O-(CH₂CH₂O)ₘ-X
worin Y Alkyl mit 8 bis 22 C-Atomen, X den Schwefelsäurerest und m 2 bis 15 bedeuten, enthält.

7. Hilfsmittelgemisch gemäss einem der Ansprüche 1 bis 6, dadurch gekennzeichnet, dass es als Komponente (C) ein Aminoxid der Formel worin R Alkyl mit 8 bis 22 C-Atomen und R₁ Alkyl mit 1 bis 4 C-Atomen bedeuten, enthält.

8. Hilfsmittelgemisch gemäss einem der Ansprüche 1 bis 7, dadurch gekennzeichnet, dass es als Komponente (D) Diacetonalkohol, Isopropanol, 1,3-Butandiol, 1,2-Pentandiol, Diethylen-oder Tetraethylenglykolmonobutylether, Dipropylenglykol oder 1-Methyl-2-pyrrolidon enthält.

9. Hilfsmittelgemisch gemäss einem der Ansprüche 1 bis 8, dadurch gekennzeichnet, dass es bezogen auf das Gemisch
10 bis 30 Gew.-% der Komponente (A)
25 bis 50 Gew.-% der Komponente (B)
5 bis 20 Gew.-% der Komponente (C)
5 bis 20 Gew.-% der Komponente (D)
0 bis 55 Gew.-% Wasser
enthält.

10. Verwendung des Hilfsmittels gemäss einem der Ansprüche 1 bis 9 beim Färben oder optisch Aufhellen von synthetischen stickstoffhaltigen Fasermaterialien, insbesondere Polyamidfasern.

11. Verfahren zum Färben oder optisch Aufhellen von synthetischem stickstoffhaltigem Fasermaterial, insbesondere Polyamidfasern, dadurch gekennzeichnet, dass man das Material in Gegenwart eines Hilfsmittelgemisches, welches mindestens
(A) ein Sulfonat von einem Polycarbonsäurester,
(B) ein anionisches Tensid,
(C) ein nichtionogenes Tensid und
(D) ein mit Wasser mischbares, organisches polares Lösungsmittel enthält, färbt bzw. optisch aufhellt.

12. Verfahren gemäss Anspruch 11, dadurch gekennzeichnet, dass man das Hilfsmittelgemisch in einer Menge von 1 bis 20 g pro Liter Färbeflotte einsetzt.

13. Verfahren gemäss einem der Ansprüche 11 und 12, dadurch gekennzeichnet, dass das Färben bzw. optische Aufhellen bei einem pH-Wert zwischen 5 und 9 durchgeführt wird.

14. Verfahren gemäss Anspruch 11, dadurch gekennzeichnet, dass man das Fasermaterial mit optischen Aufhellern aus der Stilben-, Pyrazolin-, Tirazolyl- oder Benzoxazolylreihe optisch aufhellt.

## Patentansprüche (Patentansprüche für folgende(n) Vertragsstaat(en): ES)

1. Verfahren zum Färben oder optisch Aufhellen von synthetischem stickstoffhaltigen Fasermaterial, insbesondere Polyamidfasern, dadurch gekennzeichnet, dass man das Material in einem Färbebad enthaltend pro Liter Färbeflotte 1 bis 20 g eines Hilfsmittelgemisches, welches mindestens
(A) ein Sulfonat von einem Polycarbonsäurester,
(B) ein anionisches Tensid,
(C) ein nichtionogenes Tensid und
(D) ein mit Wasser mischbares, organisches polares Lösungsmittel enthält, färbt bzw. optisch aufhellt, bei einer Temperatur von 98 bis 120°C, 1 bis 10 Minuten lang dämpft, anschliessend bei 40 bis 80°C mit einer Waschflotte oder Lösung behandelt und danach trocknet.

2. Verfahren gemäss Anspruch 1, dadurch gekennzeichnet, dass das Hilfsmittelgemisch zusätzlich Wasser enthält.

3. Verfahren gemäss einem der Ansprüche 1 und 2, dadurch gekennzeichnet, dass das Hilfsmittelgemisch zusätzlich als Komponente (E) ein Verdickungsmittel enthält.

4. Verfahren gemäss einem der Ansprüche 1 bis 3, dadurch gekennzeichnet, dass das Hilfsmittelgemisch als Komponente (A) ein Sulfonat eines Dicarbonsäureesters enthält.

5. Verfahren gemäss einem der Ansprüche 1 bis 4, dadurch gekennzeichnet, dass das Hilfsmittelgemisch als Komponente (B) einen sauren Ester oder dessen Salz eines Polyadduktes von 2 bis 3 Mol Ethylenoxid an 1 Mol Fettalkohol mit 8 bis 22 C-Atomen enthält.

6. Verfahren gemäss Anspruch 5, dadurch gekennzeichnet, dass das Hilfsmittelgemisch als Komponente (B) eine Verbindung der Formel
Y-O-(CH₂CH₂O)ₘ-X
worin Y Alkyl mit 8 bis 22 C-Atomen, X den Schwefelfsäurerest und m 2 bis 15 bedeuten, enthält.

7. Verfahren gemäss einem der Ansprüche 1 bis 6, dadurch gekennzeichnet, dass das Hilfsmittelgemisch als Komponente (C) ein Aminoxid der Formel worin R Alkyl mit 8 bis 22 C-Atomen und R₁ Alkyl mit 1 bis 4 C-Atomen bedeuten, enthält.

8. Verfahren gemäss einem der Ansprüche 1 bis 7, dadurch gekennzeichnet, dass das Hilfsmittelgemisch als Komponente (D) Diacetonalkohol, Isopropanol, 1,3-Butandiol, 1,2-Pentandiol, Diethylen-oder Tetraethylenglykolmonobutylether, Dipropylenglykol oder 1-Methyl-2-pyrrolidon enthält.

Verfahren gemäss einem der Ansprüche 1 bis 8, dadurch gekennzeichnet, dass das Hilfsmittelgemisch bezogen auf das Gemisch
10 bis 30 Gew.-% der Komponente (A)
25 bis 50 Gew.-% der Komponente (B)
5 bis 20 Gew.-% der Komponente (C)
5 bis 20 Gew.-% der Komponente (D)
0 bis 55 Gew.-% Wasser
enthält.

10. Verfahren gemäss einem der Ansprüche 1 bis 9 zum Färben oder optisch Aufhellen von Polyamidfasern.

11. Verfahren gemäss Anspruch 1, dadurch gekennzeichnet, dass das Färben bzw. optische Aufhellen bei einem pH-Wert zwischen 5 und 8 durchgeführt wird.

12. Verfahren gemäss Anspruch 1, dadurch gekennzeichnet, dass man das Fasermaterial mit optischen Aufhellern aus der Stilben-, Pyrazolin-, Triazolyl- oder Benzoxazolylreihe optisch aufhellt.
